# EUROPÄISCHE PATENTSCHRIFT

(11) **EP 0 899 354 B1**
(45) Veröffentlichungstag und Bekanntmachung des Hinweises auf die Patenterteilung: **10.09.2003**
(21) Anmeldenummer: 98113379.6
(22) Anmeldetag: 17.07.1998
(51) Int. Cl.: C23C 4/04, C23C 4/12

(54) **Beschichtung aus einer übereutektischen Aluminium/Silizium Legierung bzw. einem Aluminium/Silizium Verbundwerkstoff**
Hyper-eutectic al-si alloy coating respectively an al-si composite
Revêtement d'un alliage al-si hyper-eutectique respectivement un al-si composite

(30) Priorität: 01.08.1997 DE 19733204
(43) Veröffentlichungstag der Anmeldung: 03.03.1999
(73) Patentinhaber: DaimlerChrysler AG, 70567 Stuttgart (DE)
(72) Erfinder: Pfeffinger, Harald, 75233 Tiefenbronn (DE); Voit, Michael, 71686 Remseck (DE); Haug, Tilman, Dr., 88690 Uhldingen-Mühlhof (DE); Izguierdo, Patrick, 89073 Ulm (DE); Gasthuber, Herbert, 89075 Ulm (DE); Storz, Oliver, 89134 Blaustein (DE); Heuberger, Axel, 72218 Wildberg (DE); Rückert, Franz, Dr., 73760 Ostfildern (DE); Stocker, Peter, 71560 Sulzbach (DE); Pröfrock, Helmut, 71397 Leutenbach (DE)

(56) Entgegenhaltungen:
- WO-A-97/13884
- US-A- 4 707 379
- PATENT ABSTRACTS OF JAPAN vol. 006, no. 054 (C-097), 9. April 1982 & JP 56 166368 A (TOYOTA MOTOR CORP), 21. Dezember 1981
- PATENT ABSTRACTS OF JAPAN vol. 009, no. 088 (C-276), 17. April 1985 & JP 59 219468 A (TEIKOKU PISTON RING KK), 10. Dezember 1984
- PATENT ABSTRACTS OF JAPAN vol. 095, no. 002, 31. März 1995 & JP 06 330274 A (NIPPON STEEL CORP), 29. November 1994
- PATENT ABSTRACTS OF JAPAN vol. 007, no. 155 (C-175), 7. Juli 1983 & JP 58 064371 A (HONDA GIKEN KOGYO KK), 16. April 1983
- PATENT ABSTRACTS OF JAPAN vol. 018, no. 108 (M-1564), 22. Februar 1994 & JP 05 305492 A (SHOWA ALUM CORP), 19. November 1993

## Beschreibung

Die Erfindung betrifft eine Beschichtung aus einem Aluminium/Silizium Verbundwerkstoff zur Herstellung von verschleißfesten, reibarmen Schichten sowie Verfahren zur Herstellung der Beschichtung, wie beides in der Industrie verwendet wird.

Im Automobilbau werden zur Zeit nach und nach die meisten der heute noch dominierenden Graugußkurbelgehäuse von Hubkolbenmaschinen - ihr Anteil lag 1994 in Deutschland noch bei beherrschenden 96%, europaweit bei 82%- durch solche aus Leichtmetallen verdrängt, um das Kraftfahrzeuggesamtgewicht zu verringern und damit die Kraftstoff ausnützung zu verbessern. Zur Herstellung von Kurbelgehäusen aus Leichtmetall wird sich aus wirtschaftlichen und technischen Gründen zunächst das Druckgießen von niedrig legiertem Aluminium wie AlSi10 qualifizieren. Solche Legierungen zeigen im Gegensatz zum im Motorenbau etablierten aber erheblich aufwendigeren atmosphärischen Guß von übereutektischen Aluminium-Silizium-Legierungen wie Alusil (Al-Sil7) ein unbefriedigendes Reibungs- und Verschleißverhalten im Kontakt mit Aluminium-Kolben und Kolbenringen und sind daher als Reibpartner ungeeignet.

Daher kann für künftige Motoren auf das Eingießen von tribologisch geeigneten Buchsen aus Grauguß oder übereutektischem Aluminium-Silizium nicht verzichtet werden. Zur Herstellung dieser Buchsen werden z. B. nach DE 44 38 550 A1 Rohlinge im bekannten Ospray-Verfahren hergestellt und nachträglich mechanisch kompaktiert. Die halbfertige Buchse wird vor dem Gießen erst in die Gießform eingelegt und dann mit flüssigem Aluminium umgossen. Die typische Windstärke solcher Büchsen liegt bei 2 bis 3 mm. Anschließend wird das Innere der Laufbüchse grob- und feingedreht, gehont und freigelegt. Die verwendeten Legierungen beinhalten Kupfer, damit insbesondere intermetallische Phasen wie wie Al₂Cu gebildet werden, die für die kurzspanende Bearbeitung der Schichtoberfläche erforderlich sind. Der Einsatz dieser Kupfer-haltigen Legierungen erweist sich in Verbindung mit bestimmten Kraftstoffen besonders problematisch.

Die nach der DE 43 28 619 C2 und EP 0 411 577 B1 sprühkompaktierten Blöcke werden zwar mit Kupfer-freien Aluminium/Silizium Legierungen hergestellt, fanden jedoch bis heute keinen Einsatz als Zylinderlaufbuchse, denn die Oberfläche der Zylinderlaufbuchsen lassen sich nicht kurzspanend bearbeiten und stellen damit eine wirtschaftlich nicht vertretbare Alternative dar.

Darüberhinaus ist diese Buchsenlösung mit konstruktiven, fertigungstechnischen und nicht zuletzt wirtschaftlichen Nachteilen wie begrenzte Haftung der AlSi10-Schmelze an der Buchsenoberfläche, aufwendige Handhabung und hoher Preis gebunden. Dazu beeinflußt die Buchsenwandstärke den minimalen Zylinderabstand. Die Stegbreite soll, insbesondere bei zukünftigen Motoren kleiner Bauart, so gering wie möglich sein, weil sie die Mindestaußenabmessungen des Motors mitbestimmt.

Das thermische Spritzen bietet weitere Möglichkeiten, verschleißfeste Beschichtungen auf die Zylinderlaufwand der Kurbelgehäusen aufzubringen. Das Grundprinzip des thermischen Spritzens besteht darin, daß ein schmelzbarer bzw. teilschmelzbarer Werkstoff in einem Hochgeschwindigkeit-Heißgasstrahl zu kleinen Spritztröpfchen aufgeschmolzen und in Richtung der zu beschichtetende Fläche beschleunigt wird (DIN 32530). Beim Aufprallen erstarren die Spritztröpfchen auf der relativ kalt gebliebenen Metalloberfläche und bilden Lage für Lage eine Schicht. Vorteil dieser Beschichtungstechnik gegenüber der E-lektroabscheidung, chemischen oder physikalischen Gasphasenabscheidung ist die hohe Auftragsrate, die es ermöglichen, eine Zylinderbohrung in wenigen Minuten wirtschaftlich zu beschichten. Die Verfahren des thermischen Spritzens unterscheiden sich nach der Erzeugungsart und den Eigenschaften des Hochgeschwindigkeit-Heißgasstrahles.

Beim Hochgeschwindigkeit-Flammspritzen (HVOF) wird eine Acetylen-Sauerstoff-Flamme erzeugt, in der die Spritzteilchen auf Überschallgeschwindigkeit beschleunigt und beim Aufprall an der zu beschichtenden Oberfläche deformiert werden. Das HVOF-Verfahren wurde zur Beschichtung von Zylinderbohrungen mit einer Aluminium-Bronze-Legierung (US 5,080,056) oder einem Eisen-Aluminium-Verbundwerkstoff (EP 0 607 779 A1) bereits verwendet, produziert jedoch überschüssige Wärme, die häufig nur durch zusätzliche, aufwendige Kühlung des Kurbelgehäuses abgeführt werden kann (US 5,271,967). Beim Plasmaspritzen werden Gase wie Argon, Helium, Stickstoff und/oder Wasserstoff durch einen elektrischen Lichtbogen in einem Plasmazustand überführt, in dem das pulverförmige (EP 0 585 203 A1 und US 4,661,682) oder drahtförmige (US 5,442,153) Spritzgut seitlich eingebracht wird, um dort umgelenkt, im Vergleich zum HVOF mäßig beschleunigt und aufgeschmlozen zu werden. Hier werden die Spritzteilchen auf eine höhere Temperatur als beim HVOF erhitzt, so daß sie sich beim Aufprallen auf das Substrat in einem geschmolzenen Zustand befinden, der für eine innige, stoffschlüssige Verbindung der Schicht zum Substrat sorgt. Das Pulver-Plasmaspritzen wurde zur Beschichtung von Zylinderbohrungen mit einer Schicht auf Eisen-Basis bereits angewandt (US 3,991,240). Das Draht-Plasmaspritzen wurde zur Beschichtung von Zylinderbohrungen mit einem AISI 1045-Stahl verwendet (DE 195 08 687). Die Anstrengungen für den Ersatz der Zylinderlaufbuchsen aus Grauguß durch solche aus übereutektischem Aluminium/Silizium deuten jedoch darauf hin, daß eine Zylinderlauffläche auf Eisen-Basis den technischen und tribologischen Anforderungen an modernen Hubkolbenmaschinen nicht genügen kann.

Die Aufgabe der Erfindung ist es, eine thermisch gespritzte, verschleißbeständige Schicht insbesondere für den Motorbau im Hinblick auf Verschleißbeständigkeit und Schmierölverbrauch zu entwickeln, wobei gleichwohl die Verschleißgefahr für die Gegenkomponente verringert wird.

Die Aufgabe wird bei einer Beschichtung mit den Merkmalen des Anspruchs 1 und bzgl. des Verfahrens mit einem Verfahren mit den Verfahrensschritten des Anspruchs 4 gelöst. Durch die Verwendung von speziellen im wesentlichen Kupfer-freien Aluminium/Silizium-Spritzpulvern für die Aufbringung der erfindungsgemäßen Beschichtung mittels atmosphärischem, thermischem Spritzverfahren entsteht während der lagenartigen Schichtbildung der Beschichtung ein heterogenes Schichtgefüge aus Aluminium-Mischkristall, eingebetteten Silizium-Partikeln oder Silizium-Primärausscheidungen, die auch nebeneinander vorliegen können, intermetallischen Phasen wie Mg₂Si und extrem fein verteilten Oxiden, wobei die Bildung und die Verteilung der Oxide ausschließlich auf die Nichtgleichgewichtseigenschaften der atmosphärischen, thermischen Spritzverfahren zurückzuführen ist. Die Matrix kann ferner eine übereutektische Aluminium/Silizium-Legierung aufweisen. Überraschenderweise läßt sich die Schichtoberfläche einer erfindungsgemäßen Beschichtung trotz der Abwesenheit von Kupfer wirtschaftlich kurzspanend bearbeiten, was vermutlich auf die auf der Schichtoberfläche und vorzugsweise auch innerhalb der Beschichtung fein verteilten Oxide zurückführen läßt. Außerdem weist die Beschichtung eine verbesserte Verschleißfestigkeit auf.
Zur Herstellung der kurzspanend bearbeitbaren und im wesentlichen Kupfer-freien Aluminium/Silizium-Schichten mittels atmosphärischem thermischem Spritzen wird aufgrund der guten Aufschmelzung der Spritzpartikel, der Bildung von fein verteilten Oxiden, deren guter Haftung auf dem Substrat und der mäßigen Wärmeübertragung ins Bauteil das atmosphärische Plasmaspritzen bevorzugt. Darüber hinaus bietet dieses Verfahren die Möglichkeit, Maßbeschichtungen durchzuführen, so daß bei der Oberflächenbearbeitung der Schicht auf das Vordrehen verzichtet werden kann.
Aus wirtschaftlichen und technischen Gründen ist eine Beschichtung zweckmäßig, die eine gute, insbesondere kurzspanende Bearbeitbarkeit ihrer Oberfläche gewährleistet. Damit diese verschleißbeständige, kurzspanend bearbeitbare Beschichtung zur Beschichtung von Kurbelgehäusen verwendet werden kann, steht neben der Verringerung von Verbrennungsrückständen durch Senkung Schmierölverbrauchs das Interesse, diese für alle unterschiedlichen Kraftstoffe weltweit einsetzen zu können, weshalb die Beschichtung, insbesondere bei der Verwendung für die Zylinderlaufflächen von Brennkraftmaschinen Kupfer-frei ist.

Ferner ist es auch von Vorteil, daß mit der erfindungsgemäßen (verschleißfesten Aluminium-Silizium-) Beschichtung nach einem Druckgußvorgang bspw. eine Zylinderlauffläche in einem druckgußgegossenen Motorblock aus Leichtmetall wie Aluminium oder Magnesium mittels eines thermischen Spritzverfahrens beschichtet werden kann, wodurch auf die bisherige übliche aber aufwendige Laufbuchsenlösung verzichtet werden kann. Auch kann die Dicke der eigentlichen, tribologischen Laufschicht auf dem tribologisch nicht lauffähigen, aber gut zu gießenden und zu bearbeitenden Kurbelgehäuse erheblich reduziert werden. Sie beträgt bspw. mit 0,1 bis 0,2 mm weniger als 1/10 der heute üblichen Büchsenwandstärke und bietet daher die Möglichkeit, deutlich kompaktere Motoren zu bauen.

Zweckmäßigerweise wird zur Herstellung der Beschichtung das Plasmaspritzen verwendet. Mit diesem Nichtgleichgewichtsverfahren lassen sich auch Gefügestrukturen bilden, die sonst metallurgisch nicht darstellbar sind. Wegen der hohen Energiedichte und der großen Parametervielzahl des Verfahrens können z. B. nahezu definiert Oxide in dem Schichtgefüge gebildet werden, die zum einen eine kurzspanende Bearbeitung der Schichtoberfläche und zum anderen einen wesentlichen Beitrag zur Verschleißbeständigkeit der Schichten tragen. Durch die Verwendung von agglomerierten Spritzpulvern lassen sich zudem beliebige Fremdmaterialien der Schicht beifügen, auch solche mit sich deutlich von der Aluminium-Legierung unterscheidenden Schmelzpunkten wie Hartmetall- oder Keramikpartikel aber auch Trockenschmierstoffen.

Günstigerweise kann die erfindungsgemäßen Beschichtung ohne Veränderung der heute installierten Fertigungseinrichtungen in die Serie zu integriert werden, wodurch die kostenspielige Fertigung und Handhabung der Zylinderlaufbuchsen entfallen und erhebliche Mengen an Material eingespart werden können. Mit dem erfindungsgemäßen Verfahren kann die Beschichtung bei hohen Auftragsraten in besonders kurzen Taktzeiten erfolgen, wobei die Beschichtung sehr formgenau auf die Zylinderlaufwand des Kurbelgehäuses aufgebracht und eine feine Oberflächengüte dabei eingestellt wird. Durch diese Maßnahmen entfallen aufwendige Nachbearbeitungsschritte wie bspw. Vordrehen, und möglicherweise sogar auch Feindrehen entfallen, wodurch die Fertigungskosten deutlich reduziert sind.

Weitere sinnvolle Ausgestaltungen der Erfindung sind den Unteransprüchen entnehmbar. Im übrigen wird die Erfindung anhand von (Legierungs-) Beispielen und anhand von in den Figuren dargestellten Ausführungsbeispielen nähers erläutert. Dabei zeigt
- Fig. 1: ein Schliffaufnahme der sphärischen Spritzpartikel aus der Legierung A und
- Fig. 2: Rasterelektronenmikroskopaufnahme einer plasmagespritzten Schicht

Um die in den Figuren dargestellten Beschichtungen herzustellen, wurden Spritzpulver aus kupferfreien Aluminium/Silizium-Legierungen bzw. Aluminium/Silizium-Verbundwerkstoffen entwikkelt. Neben der Optimierung der Zusammensetzung wurde bei den Spritzpulvern Wert auf die Form der einzelnen Spritzpulverpartikel, die Pulverkornverteilung und das Fließverhalten der Spritzpulver gelegt.

Als Spritzpulver wurden beispielhaft zwei im wesentlichen kupferfreie Aluminium/Silizium-Legierungssysteme gewählt, wobei eine Legierung A (siehe Figur 1) für das Zusammenwirken insbesondere mit Eisen-beschichteten Kolben und eine Legierung B (siehe Figur 2) vorzugsweise für unbeschichtete Kolben eingesetzt wird.

Beispiele für mögliche Legierungen werden in den nachfolgenden Beispielen angegeben, wobei die Zahlenangaben den Gehalt in Gewichtsprozent bedeuten:

### Beispiel 1

### Legierung A:

Silizium 23,0 bis 40,0%, vorzugsweise etwa 25%
Magnesium 0,8 bis 2,0%, vorzugsweise etwa 1,2%
Zirkon maximal 0,6%
Eisen maximal 0,25%
Mangan, Nickel, Kupfer und Zink maximal jeweils 0,01%
Rest Aluminium.

### Beispiel 2

Die Legierung B unterscheidet sich von der Legierung A lediglich durch den etwas höheren Gehalt an Eisen und Nickel:
Silizium 23,0 bis 40,0%, vorzugsweise etwa 25%
Nickel 1,0 bis 5,0%, vorzugsweise etwa 4%
Eisen 1,0 bis 1,4%, vorzugsweise etwa 1,2%
Magnesium 0,8 bis 2,0%, vorzugsweise etwa 1,2%
Zirkon maximal 0,6%
Mangan, Nickel, Kupfer und Zink maximal jeweils 0,01%
Rest Aluminium.

### Beispiel 3

### Legierung C:

Silizium 0 bis 11,8%, vorzugsweise etwa 9%
Magnesium 0,8 bis 2,0%, vorzugsweise etwa 1,2%
Zirkon maximal 0,6%
Eisen maximal 0,25%
Mangan, Nickel, Kupfer und Zink maximal jeweils 0,01%
Rest Aluminium.

### Beispiel 4

### Legierung D:

Silizium 0 bis 11,8%, vorzugsweise etwa 9%
Nickel 1,0 bis 5,0%, vorzugsweise etwa 4%
Eisen 1,0 bis 1,4%, vorzugsweise etwa 1,2%
Magnesium 0,8 bis 2,0%, vorzugsweise etwa 1,2%
Zirkon maximal 0,6%
Mangan, Nickel und Zink maximal jeweils 0,01%
Rest Aluminium.

### Beispiel 5

### Legierung E:

Silizium 11,8 bis 40%, vorzugsweise etwa 17%
Magnesium 0,8 bis 2,0%, vorzugsweise etwa 1,2%
Zirkon maximal 0,6%
Eisen maximal 0,25%
Mangan, Nickel, Kupfer und Zink maximal jeweils 0,01%
Rest Aluminium.

### Beispiel 6

### Legierung F:

Silizium 11,8 bis 40%, vorzugsweise etwa 17%
Nickel 1,0 bis 5,0%, vorzugsweise etwa 4%
Eisen 1,0 bis 1,4%, vorzugsweise etwa 1,2%
Magnesium 0,8 bis 2,0%, vorzugsweise etwa 1,2%
Zirkon maximal 0,6%
Mangan, Nickel, Kupfer und Zink maximal jeweils 0,01%
**Rest Aluminium.**

In Figur 1 ist eine Schliffaufnahme der sphärischen Spritzpartikel aus der Legierung A dargestellt, aus der die Aluminium-Mischkristallstruktur und die Si-Primärauscheidungen deutlich ersichtlich sind. Der Schliff wurde geätzt, um den Aluminium-Mischkristall anzugreifen und somit die Gefügestruktur zu verdeutlichen. Neben den Silizium-Primärausscheidungen besteht das Gefüge aus primären Aluminiummischkristalldendriten, bei denen die Dendritenarme von eutektischem Silizium umhüllt sind. Die Größe der Dendritenarme schwankt sehr, so daß sie nur bedingt aufgelöst werden können. Die Schwankungen in der Feinheit der vorliegendes Gefüge kommt zum einen von den Schwankungen in Temperatur und Geschwindigkeit einzelner Schmelztropfen und zum anderen von der unterschiedlichen Keimbildung bei der Erstarrung verschiedener Schmelztropfen. Ein solches feines Gefüge kennzeichnet thermisch gespritzte Schichten gegenüber Gefügestrukturen, die eine über pulvermetallische Routen erlangt werden und ist für die gute Verschleißbeständigkeit dieser Schichten verantwortlich.

In Figur 2 ist eine Rasterelektronenmikroskopaufnahme einer plasmagespritzten Schicht abgebildet, die mit dem Spritzpulver der Legierung A hergestellt wurde. Die mit dem Spritzpulver der Legierung A hergestellte Schicht wurde gehont und mechanisch freigelegt. Bei der Schichtherstellung wurden enge Maßtoleranzen eingehalten, so daß auf dem Vor- und Feindrehen verzichtet werden konnte. Neben der homogenen Verteilung der Silizium-Primärausscheidungen sind ebenfalls intermetallische Phasen und Poren zu erkennen, die im Betrieb geringe Mengen an Öl zurückhalten und die die Bildung eines dünnen Ölfilms an der Oberfläche der Zylinderlauffläche mitbestimmen.

Um den Anteil an groben Si-Partikel in der Schicht zu erhöhen, wurden Aluminium/Slizium-Verbundpulver entwickelt. Die agglomerierten Verbundpulver bestehen aus feinen Silizium-Partikeln und feinen, metallischen Partikeln einer Aluminium-Silizium-Legierung, die miteinander anhand von anorganischen oder organischen Bindern gebunden sind, wobei der Anteil an Silizium-Partikeln 5 bis 50% und der Anteil an Legierungspartikeln 50 bis 95% beträgt. Die Silizium-Partikel haben eine mittlere Korngröße von 0,1 bis 10,0 µm, vorzugsweise etwa 5µm. Die metallischen Partikel haben eine mittlere Partikelgröße von 0,1 bis 50,0 µm, vorzugsweise etwa 5µm und bestehen aus beiden alternativ einsetztbaren untereutektischen Legierungen C oder D, oder aus beiden alternativ einsetztbaren übereutektischen Legierungen E oder F. Durch die Verwendung von übereutektischen Legierungspartikeln wird der Anteil an Aluminium-Mischkristall im Schichtgefüge beibehalten, während die Bildung des Aluminium-Mischkristalls im Schichtgefüge durch die Verwendung von untereutektischen Aluminium/Silizium-Partikeln unterdrückt wird.

Die erfindungsgemäße Beschichtung bspw. einer Zylinderlauffläche einer Zylinderbohrung setzt voraus, daß das Gießen des Leichmetallblocks auf die übliche Weise im Druckgußverfahren erfolgt, aber ohne die in die Gußform eingelegten Zylinderlaufbuchsen. Das Innere der Zylinderlaufbohrung des Kurbelgehäuses wird dann in einem Arbeitsgang grob vorgedreht, um die erforderlichen Form- und Lagetoleranzen zu gewährleisten. Anschließend wird die Aluminium-Silizium Schicht aufgebracht. Der Beschichtungsvorgang kann entweder in der Form durchgeführt werden, daß in die Bohrung ein geeigneter, kommerziell erhältlicher, um der Mittelachse der Zylinderbohrung rotierender Innenbrenner eingeführt und axial bewegt wird, oder ein nichtdrehender Brenner in der Zylinderbohrung des rotierenden Kurbelgehäuses eingeführt und entlang der Mittelachse der Zylinderbohrung geführt wird, um die Schicht im nahezu r0echten Winkel auf die Zylinderlaufwand aufzuspritzen. Letzteres ist verfahrenstechnisch einfacher und sicherer, denn die Zuführung der notwendigen Medien wie elektrischer Energie, Kühlwasser, Primär- und Sekundärgas und Spritzpulver durch ein rotierendes Aggregat ist problematisch.

## Patentansprüche

1. Beschichtung aus einem Aluminium/Silizium-Verbundwerkstoff,
**dadurch gekennzeichnet,**
**daß** das heterogene Schichtgefüge der Beschichtung aus einem Aluminium-Mischkristall, eingebetteten Silizium-Partikeln oder Silizium-Primärausscheidungen oder sowohl eingebetteten Silizium-Partikeln als auch Silizium-Primärausscheidungen, intermetallischen Phasen wie Mg₂Si und Oxiden besteht, daß die mittlere Größe der eingebetteten Silizium-Partikeln bzw. Silizium-Primärausscheidungen kleiner als 10 µm ist, daß die mittlere Größe der Oxide kleiner als 5 µm ist und daß die Beschichtung im wesentlichen frei von Kupfer ist; d.h. der Anteil an Kupfer ist kleiner als 1 Gewichtsprozent (Gew.-%), bevorzugt kleiner als 0,1 Gew.-% und besonders bevorzugt kleiner als 0,01 Gew.-%.

2. Beschichtung nach Anspruch 1,
**dadurch gekennzeichnet,**
**daß** entweder eingebettete Silizium-Partikeln oder sowohl eingebettete Silizium-Partikel als auch Silizium-Primärausscheidungen vorliegen.

3. Beschichtung nach Anspruch 1,
**dadurch gekennzeichnet,**
**daß** sie ferner eine übereutektische Aluminium/Silizium-Legierung aufweist und dass Silizium-Primärausscheidungen vorliegen.

4. Verfahren zur Herstellung einer Beschichtung nach einem der Ansprüche 1 bis 3,
**dadurch gekennzeichnet,**
**daß** die Beschichtung im thermischen, insbesondere im atmosphärischen Plasmaspritzverfahren hergestellt wird, und daß durch die Einstellung der geeigneten Spritzparameter Oxide gebildet werden.

5. Verfahren nach Anspruch 4,
**dadurch gekennzeichnet,**
**daß** für eine Legierung A ein Ausgangsspritzwerkstoff der nachfolgenden Zusammensetzung verwendet wird, wobei die Zahlenangaben den Gehalt in Gewichtsprozent bedeuten:
Silizium 23,0 bis 40,0%, vorzugsweise etwa 25%
Magnesium 0,8 bis 2;0%, vorzugsweise etwa 1,2%
Zirkon maximal 0,6%
Eisen maximal 0,25%
Mangan, Nickel, Kupfer und Zink maximal jeweils 0,01%
Rest Aluminium.

6. Verfahren nach Anspruch 4,
**dadurch gekennzeichnet,**
**daß** für eine Legierung B ein Ausgangsspritzwerkstoff der nachfolgenden Zusammensetzung verwendet wird, wobei die Zahlenangaben den Gehalt in Gewichtsprozent bedeuten:
Silizium 23,0 bis 40,0%, vorzugsweise etwa 25%
Nickel 1,0 bis 5,0%, vorzugsweise etwa 4%
Eisen 1,0 bis 1,4%, vorzugsweise etwa 1,2%
Magnesium 0,8 bis 2;0%, vorzugsweise etwa 1,2%
Zirkon maximal 0,6%
Mangan, Kupfer und Zink maximal jeweils 0,01%
Rest Aluminium.

7. Verfahren nach Anspruch 4,
**dadurch gekennzeichnet,**
**daß** als Ausgangsspritzwerkstoff ein agglomeriertes Verbundpulver eingesetzt wird, der aus feinen Silizium-Partikeln und feinen, metallischen Partikeln, die miteinander anhand von anorganischen oder organischen Bindern gebunden sind, besteht, wobei der Anteil an Silizium-Partikeln 5 bis 50% und der Anteil an Legierungspartikeln 50 bis 95% beträgt, die Silizium-Partikel eine mittlere Korngröße von 0,1 bis 10,0 µm, vorzugsweise etwa 5µm haben, die metallischen Partikel eine mittlere Korngröße von 0,1 bis 50,0 µm, vorzugsweise etwa 5µm haben und daß für eine Legierung C der nachfolgenden Zusammensetzung verwendet wird, wobei die Zahlenangaben den Gehalt in Gewichtsprozent bedeuten:
Silizium 0 bis 11,8%, vorzugsweise etwa 9%
Magnesium 0,8 bis 2;0%, vorzugsweise etwa 1,2%
Zirkon maximal 0,6%
Eisen maximal 0,25%
Mangan, Nickel, Kupfer und Zink maximal jeweils 0,01%
Rest Aluminium.

8. Verfahren nach Anspruch 4,
**dadurch gekennzeichnet,**
**daß** als Ausgangsspritzwerkstoff ein agglomeriertes Verbundpulver eingesetzt wird, der aus feinen Silizium-Partikeln und feinen, metallischen Partikeln, die miteinander anhand von anorganischen oder organischen Bindern gebunden sind, besteht, wobei der Anteil an Silizium-Partikeln 5 bis 50% und der Anteil an Legierungspartikeln 50 bis 95% beträgt, die Silizium-Partikel eine mittlere Korngröße von 0,1 bis 10,0 µm, vorzugsweise etwa 5µm haben, die metallischen Partikel eine mittlere Korngröße von 0,1 bis 50,0 µm, vorzugsweise etwa 5µm haben und daß für eine Legierung D der nachfolgenden Zusammensetzung verwendet wird, wobei die Zahlenangaben den Gehalt in Gewichtsprozent bedeuten:
Silizium 0 bis 11,8%, vorzugsweise etwa 9%
Nickel 1,0 bis 5,0%, vorzugsweise etwa 4%
Eisen 1,0 bis 1,4%, vorzugsweise etwa 1,2%
Magnesium 0,8 bis 2;0%, vorzugsweise etwa 1,2%
Zirkon maximal 0,6%
Mangan, Kupfer und Zink maximal jeweils 0,01%
Rest Aluminium.

9. Verfahren nach Anspruch 4,
**dadurch gekennzeichnet,**
**daß** als Ausgangsspritzwerkstoff ein agglomeriertes Verbundpulver eingesetzt wird, das aus feinen Silizium-Partikeln und feinen, metallischen Partikeln, die miteinander anhand von anorganischen oder organischen Bindern gebunden sind, bestehen, wobei der Anteil an Silizium-Partikeln 5 bis 50% und der Anteil an Legierungspartikeln 50 bis 95% beträgt, wobei die Silizium-Partikel eine mittlere Korngröße von 0,1 bis 10,0 µm, vorzugsweise etwa 5µm haben und wobei die metallischen Partikel eine mittlere Partikelgröße von 0,1 bis 50,0 um, vorzugsweise etwa 5µm haben und daß für eine Legierung E die nachfolgende Zusammensetzung verwendet wird, wobei die Zahlenangaben den Gehalt in Gewichtsprozent bedeuten:
Silizium 11,8 bis 40%, vorzugsweise etwa 17%
Magnesium 0,8 bis 2;0%, vorzugsweise etwa 1,2%
Zirkon maximal 0,6%
Eisen maximal 0,25%
Mangan, Nickel, Kupfer und Zink maximal jeweils 0,01%
Rest Aluminium.

10. Verfahren nach Anspruch 4,
**dadurch gekennzeichnet,**
**daß** als Ausgangsspritzwerkstoff ein agglomeriertes Verbundpulver eingesetzt wird, das aus feinen Silizium-Partikeln und feinen, metallischen Partikeln, die miteinander anhand von anorganischen oder organischen Bindern gebunden sind, bestehen, wobei der Anteil an Silizium-Partikeln 5 bis 50% und der Anteil an Legierungspartikeln 50 bis 95% beträgt, wobei die Silizium-Partikel eine mittlere Korngröße von 0,1 bis 10,0 µm, vorzugsweise etwa 5µm haben und wobei die metallischen Partikel eine mittlere Partikelgröße von 0,1 bis 50,0 µm, vorzugsweise etwa 5µm haben und daß für eine Legierung F die nachfolgende Zusammensetzung verwendet wird, wobei die Zahlenangaben den Gehalt in Gewichtsprozent bedeuten:
Silizium 11,8 bis 40%, vorzugsweise etwa 17%
Nickel 1,0 bis 5,0%, vorzugsweise etwa 4%
Eisen 1,0 bis 1,4%, vorzugsweise etwa 1,2%
Magnesium 0,8 bis 2;0%, vorzugsweise etwa 1,2%
Zirkon maximal 0,6%
Mangan, Kupfer und Zink maximal jeweils 0,01%
Rest Aluminium.

11. Verwendung einer Beschichtung nach mindestens einem der Ansprüche 1, 2 oder 3 zur Beschichtung einer Zylinderlauffläche von Hubkolbenmaschinen mit vorzugsweise Kurbelgehäusen auf Grauguß, Eisen-, Aluminium- oder Magnesium-Basis.

12. Verwendung eines Verfahrens nach mindestens einem der Ansprüche 4 bis 10 zur Herstellung einer Beschichtung für eine Zylinderlaufwand von Hubkolbenmaschinen mit vorzugsweise Kurbelgehäusen auf Grauguß, Eisen-, Aluminium- oder Magnesium-Basis.

## Claims

1. Coating of an aluminium/silicon composite material,
**characterised in that**
the heterogeneous layer structure of the coating consists of an aluminium solid solution with embedded silicon particles or primary silicon precipitates or both embedded silicon particles and also primary silicon precipitates, and with intermetallic phases such as Mg₂Si and oxides, the mean size of the embedded silicon particles or primary silicon precipitates being smaller than 10 µm, the mean size of the oxides being smaller than 5 µm and the coating being essentially free from copper, i.e. the copper content being smaller than 1% by weight (wt.-%), preferably smaller than 0.1 wt.-% and particularly preferably smaller than 0.01 wt.-%.

2. Coating according to Claim 1,
**characterised in that**
it contains either embedded silicon particles or both embedded silicon particles and primary silicon precipitates.

3. Coating according to Claim 1,
**characterised in that**
it further comprises a hypereutectic aluminium/silicon alloy and primary silicon precipitates are present.

4. Process for the production of a coating according to any of Claims 1 to 3,
**characterised in that**
the coating is produced by a thermal, in particular atmospheric plasma spraying method, and by virtue of setting appropriate spraying parameters, oxides are formed.

5. Process according to Claim 4,
**characterised in that**
for an alloy A, an initial spraying material of the following composition is used, the numerical data expressing content in percent by weight:
silicon 23.0 to 40.0%, preferably about 25%
magnesium 0.8 to 2.0%, preferably about 1.2%
zirconium maximum 0.6%
iron maximum 0.25%
manganese, nickel, copper and zinc maximum 0.01% each
remainder aluminium.

6. Process according to Claim 4,
**characterised in that**
for an alloy B, an initial spraying material of the following composition is used, the numerical data expressing content in percent by weight:
silicon 23.0 to 40.0%, preferably about 25%
nickel 1.0 to 5.0%, preferably about 4%
iron 1.0 to 1.4%, preferably about 1.2%
magnesium 0.8 to 2.0%, preferably about 1.2%
manganese, copper and zinc maximum 0.01% each
remainder aluminium

7. Process according to Claim 4,
**characterised in that**
as the initial spraying material an agglomerated composite powder is used, which consists of fine silicon particles and fine metallic particles held together by inorganic or organic binders, the proportion of silicon particles being 5 to 50% and the proportion of alloy particles being 50 to 95%, the silicon particles having a mean grain size of 0.1 to 10.0 µm, preferably around 5 µm, the metallic particles having a mean grain size of 0.1 to 50.0 µm, preferably around 5 µm, and for an alloy C, the following composition is used, the numerical data expressing content in percent by weight:
silicon 0 to 11.8%, preferably about 9%
magnesium 0.8 to 2.0%, preferably about 1.2%
zirconium maximum 0.6%
iron maximum 0.25%
manganese, nickel, copper and zinc maximum 0.01% each
remainder aluminium.

8. Process according to Claim 4,
**characterised in that**
as the initial spraying material an agglomerated composite powder is used, which consists of fine silicon particles and fine metallic particles held together by inorganic or organic binders, the proportion of silicon particles being 5 to 50% and the proportion of alloy particles being 50 to 95%, the silicon particles having a mean grain size of 0.1 to 10 µm, preferably around 5 µm, the metallic particles having a mean grain size of 0.1 to 50.0 µm, preferably around 5 µm, and for an alloy D, the following composition is used, the numerical data expressing content in percent by weight:
silicon 0 to 11.8%, preferably about 9%
nickel 1.0 to 5.0%, preferably about 4%
iron 1.0 to 1.4%, preferably about 1.2%
magnesium 0.8 to 2.0%, preferably about 1.2%
zirconium maximum 0.6%
manganese, copper and zinc maximum 0.01% each
remainder aluminium.

9. Process according to Claim 4,
**characterised in that**
as the initial spraying material an agglomerated composite powder is used, which consists of fine silicon particles and fine metallic particles held together by inorganic or organic binders, the proportion of silicon particles being 5 to 50% and the proportion of alloy particles being 50 to 95%, the silicon particles having a mean grain size of 0.1 to 10 µm, preferably around 5 µm, the metallic particles having a mean grain size of 0.1 to 50.0 µm, preferably around 5 µm, and for an alloy E, the following composition is used, the numerical data expressing content in percent by weight:
silicon 0 to 11.8%. preferably about 9%
magnesium 0.8 to 2.0%, preferably about 1.2%
zirconium maximum 0.6%
iron maximum 0.25%
manganese, nickel, copper and zinc maximum 0.01% each
remainder aluminium.

10. Process according to Claim 4,
**characterised in that**
as the initial spraying material an agglomerated composite powder is used, which consists of fine silicon particles and fine metallic particles held together by inorganic or organic binders, the proportion of silicon particles being 5 to 50% and the proportion of alloy particles being 50 to 95%, the silicon particles having a mean grain size of 0.1 to 10.0 µm. preferably around 5 µm, the metallic particles having a mean grain size of 0.1 to 50.0 µm. preferably around 5 µm, and for an alloy F, the following composition is used, the numerical data expressing content in percent by weight:
silicon 0 to 11.8%, preferably about 9%
nickel 1.0 to 5.0%, preferably about 4%
iron 1.0 to 1.4%, preferably about 1.2%
magnesium 0.8 to 2.0%, preferably about 1.2%
zirconium maximum 0.6%
manganese, copper and zinc maximum 0.01% each
remainder aluminium.

11. Use of a coating according to at least one of Claims 1, 2 or 3 to coat a cylinder working surface of reciprocating piston engines, preferably with crankcases made of grey cast iron or an alloy based on iron, aluminium or magnesium.

12. Use of a process according to at least one of Claims 4 to 10 to produce a coating for a cylinder working surface of reciprocating piston engines, preferably with crankcases made of grey cast iron or an alloy based on iron, aluminium or magnesium.

## Revendications

1. Revêtement en matériau composite d'aluminium-silicium, **caractérisé en ce que** la structure hétérogène du revêtement est formée par une solution solide d'aluminium, des particules de silicium enrobées ou des phases précipitées primaires de silicium ou des particules de silicium enrobées et des phases précipitées primaires de silicium, des phases intermétalliques, telles que Mg₂Si, et des oxydes, **en ce que** les particules de silicium enrobées ou les phases précipitées primaires de silicium ont une granulométrie moyenne inférieure à 10 µm, **en ce que** les oxydes ont une granulométrie moyenne inférieure à 5 µm et **en ce que** le revêtement est sensiblement exempt de cuivre ; c'est-à-dire que la teneur en cuivre est inférieure à 1 pour cent en poids (% en poids), de préférence inférieure à 0,1 % en poids et en particulier de préférence inférieure à 0,01 % en poids.

2. Revêtement selon la revendication 1, **caractérisé en ce qu'**il contient soit des particules de silicium enrobées, soit des particules de silicium enrobées et des phases précipitées primaires de silicium.

3. Revêtement selon la revendication 1, **caractérisé en ce qu'**il contient en outre un alliage aluminium-silicium hypereutectique et **en ce qu'**il contient des phases précipitées primaires de silicium.

4. Procédé de fabrication d'un revêtement selon l'une quelconque des revendications 1 à 3, **caractérisé en ce que** le revêtement est déposé par un procédé de projection thermique, en particulier un procédé de projection par jet de plasma atmosphérique, et **en ce que** la formation des oxydes est définie par le réglage des paramètres de projection appropriés.

5. Procédé selon la revendication 4, **caractérisé en ce que** pour le matériau initial à projeter on utilise un alliage A de la composition suivante, les chiffres indiqués représentant la teneur exprimée en pourcentage en poids :
silicium 23,0 à 40,0 %, de préférence environ 25 %
magnésium 0,8 à 2,0 %, de préférence environ 1,2 %
zirconium 0,6 % maximum
fer 0,25 % maximum
manganèse, nickel, cuivre et zinc : chacun 0,01 % maximum
aluminium pour le reste.

6. Procédé selon la revendication 4, **caractérisé en ce que** pour le matériau initial à projeter on utilise un alliage B de la composition suivante, les chiffres indiqués représentant la teneur exprimée en pourcentage en poids :
silicium 23,0 à 40,0 %, de préférence environ 25 %
nickel 1,0 à 5,0 %, de préférence environ 4 %
fer 1,0 à 1,4 %, de préférence environ 1,2 %
magnésium 0,8 à 2,0 %, de préférence environ 1,2 %
zirconium 0,6 % maximum
manganèse, cuivre et zinc ; chacun 0,01 % maximum
aluminium pour le reste.

7. Procédé selon la revendication 4, **caractérisé en ce que** pour le matériau initial à projeter on utilise une poudre composite agglomérée, qui est formée par de fines particules de silicium et de fines particules métalliques qui sont liées entre elles par des liants anorganiques ou organiques, la teneur en particules de silicium étant de 5 à 50 % et la teneur en particules d'alliage de 50 à 95 %, les particules de silicium ayant une granulométrie moyenne de 0,1 à 10,0 µm, de préférence environ 5 µm, les particules métalliques ayant une granulométrie moyenne de 0,1 à 50,0 µm, de préférence environ 5 µm, et **en ce qu'**on utilise un alliage C de la composition suivante, les chiffres indiqués représentant la teneur exprimée en pourcentage en poids :
silicium 0 à 11,8 %, de préférence environ 9 %
magnésium 0,8 à 2,0 %, de préférence environ 1,2 %
zirconium 0,6 % maximum
fer 0,25 % maximum
manganèse, nickel, cuivre et zinc : chacun 0,01 % maximum
aluminium pour le reste.

8. Procédé selon la revendication 4, **caractérisé en ce que** pour le matériau initial à projeter on utilise une poudre composite agglomérée, qui est formée par de fines particules de silicium et de fines particules métalliques qui sont liées entre elles par des liants anorganiques ou organiques, la teneur en particules de silicium étant de 5 à 50 % et la teneur en particules d'alliage de 50 à 95 %, les particules de silicium ayant une granulométrie moyenne de 0,1 à 10,0 µm, de préférence environ 5 µm, les particules métalliques ayant une granulométrie moyenne de 0,1 à 50,0 µm, de préférence environ 5 µm, et **en ce qu'**on utilise un alliage D de la composition suivante, les chiffres indiqués représentant la teneur exprimée en pourcentage en poids :
silicium 0 à 11,8 %, de préférence environ 9 %
nickel 1,0 à 5,0 %, de préférence environ 4 %
fer 1,0 à 1,4 %, de préférence environ 1,2 %
magnésium 0,8 à 2,0 %, de préférence environ 1,2 %
zirconium 0,6 % maximum
manganèse, cuivre et zinc : chacun 0,01 % maximum
aluminium pour le reste.

9. Procédé selon la revendication 4, **caractérisé en ce que** pour le matériau initial à projeter on utilise une poudre composite agglomérée, qui est formée par de fines particules de silicium et de fines particules métalliques qui sont liées entre elles par des liants anorganiques ou organiques, la teneur en particules de silicium étant de 5 à 50 % et la teneur en particules d'alliage de 50 à 95 %, les particules de silicium ayant une granulométrie moyenne de 0,1 à 10,0 µm, de préférence environ 5 µm, les particules métalliques ayant une granulométrie moyenne de 0,1 à 50,0 µm, de préférence environ 5 µm, et **en ce qu'**on utilise un alliage E de la composition suivante, les chiffres indiqués représentant la teneur exprimée en pourcentage en poids :
silicium 11,8 à 40 %, de préférence environ 17 %
magnésium 0,8 à 2,0 %, de préférence environ 1,2 %
zirconium 0,6 % maximum
fer 0,25 % maximum
manganèse, nickel, cuivre et zinc : chacun 0,01 % maximum
aluminium pour le reste.

10. Procédé selon la revendication 4, **caractérisé en ce que** pour le matériau initial à projeter on utilise une poudre composite agglomérée, qui est formée par de fines particules de silicium et de fines particules métalliques qui sont liées entre elles par des liants anorganiques ou organiques, la teneur en particules de silicium étant de 5 à 50 % et la teneur en particules d'alliage de 50 à 95 %, les particules de silicium ayant une granulométrie moyenne de 0,1 à 10,0 µm, de préférence environ 5 µm, les particules métalliques ayant une granulométrie moyenne de 0,1 à 50,0 µm, de préférence environ 5 µm, et **en ce qu'**on utilise un alliage F de la composition suivante, les chiffres indiqués représentant la teneur exprimée en pourcentage en poids :
silicium 11,8 à 40 %, de préférence environ 17 %
nickel 1,0 à 5,0 %, de préférence environ 4 %
fer 1,0 à 1,4 %, de préférence environ 1,2 %
magnésium 0,8 à 2,0 %, de préférence environ 1,2 %
zirconium 0,6 % maximum
manganèse, cuivre et zinc : chacun 0,01 % maximum
aluminium pour le reste.

11. Utilisation d'un revêtement selon au moins une des revendications 1, 2 ou 3, destiné au revêtement d'une chemise de cylindre pour moteurs à piston alterné comprenant de préférence des carters de vilebrequin en fonte grise, à base de fer, d'aluminium ou de magnésium.

12. Utilisation d'un procédé selon au moins une des revendications 4 à 10 pour la fabrication d'un revêtement pour une chemise de cylindre pour moteurs à piston alterné comprenant de préférence des carters de vilebrequin en fonte grise, à base de fer, d'aluminium ou de magnésium.
